# EUROPÄISCHE PATENTSCHRIFT

(11) **EP 0 378 831 B1**
(45) Veröffentlichungstag und Bekanntmachung des Hinweises auf die Patenterteilung: **07.09.1994**
(21) Anmeldenummer: 89123433.8
(22) Anmeldetag: 19.12.1989
(51) Int. Cl.: G03C 1/28, G03C 5/16

(54) **Photographische Silberhalogenidemulsion**
Photographic silver halide emulsion
Emulsion photographique à l'halogènure d'argent

(30) Priorität: 18.01.1989 DE 3901268
(43) Veröffentlichungstag der Anmeldung: 25.07.1990
(73) Patentinhaber: DU PONT DE NEMOURS (DEUTSCHLAND) GMBH, 61352 Bad Homburg (DE); E.I. DU PONT DE NEMOURS AND COMPANY, Wilmington Delaware 19898 (US)
(72) Erfinder: Friedrich, Erich Wolfgang, D-6074 Rödermark (DE); Wörsching, Alfred, Dr., D-6054 Rodgau-Jügesheim (DE)

(56) Entgegenhaltungen:
- DE-A- 2 824 082
- FR-A- 2 201 485
- Zeitschrift für wissenschaftliche Photographie vol. 63, no. 7-9, 1969, Berlin,DD pages 133 - 148; S.Gahler: "Benzolthiosulfonsäure und Reduktionssensibilisierung"

## Beschreibung

Die Erfindung betrifft eine photographische Silberhalogenidemulsion zur Herstellung von Aufzeichnungsmaterialien für das infrarote Spektralgebiet.

In jüngerer Zeit sind Bildaufzeichnungsgeräte entwickelt worden, bei denen das Bild mit einem durch einen Halbleiterlaser erzeugten feinen Lichtstrahl geschrieben wird. Die Strahlungsemission leistungsfähiger Laserdioden liegt dabei im nahen Infrarot. Es besteht daher ein Bedarf an infrarotempfindlichen Aufzeichnungsmaterialien, die sich für diese Expositionsart eignen. Besonders zu beachten ist dabei, daß der Laserstrahl jedes Flächenelement des Aufzeichnungsmaterials beim Schreibvorgang nur während einer sehr kurzen Zeit (etwa 100 ns) belichtet und daß die Laserenergie begrenzt ist. Daher werden in erster Linie Materialien mit hoher Infrarotempfindlichkeit bei Kurzzeitbelichtung verlangt. Zur bequemen Handhabung ist darüber hinaus eine möglichst geringe Empfindlichkeit im sichtbaren Spektralbereich wünschenswert.

Diese Ziele wurden bisher im wesentlichen auf zwei verschiedenen Wegen verfolgt. Zum einen versuchte man, durch Bereitstellung neuer Sensibilisatorfarbstoffe eine wirksamere Sensibilisierung des Silberhalogenids für den infraroten Bereich zu erreichen. Die praktisch bedeutendste Klasse von Farbstoffen für diesen Zweck ist nach der Strukturformel die der Heptamethincyanine. Zum anderen wurden spezielle Zusätze zur Emulsion vorgeschlagen, durch die sich die mit einem bestimmten Farbstoff erreichte Infrarotempfindlichkeit noch weiter steigern läßt. Als solche Zusätze wurden beispielsweise Triazinderivate (US 3,695,888 und DE 37 20 138), Mercaptoverbindungen (US 3,457,038) und Kombinationen von Polyethylacrylat mit Mercaptoverbindungen oder Stilbenen (EP 2 03 698) beschrieben.

Die Wirkung solcher sogenannter supersensibilisierender Zusätze ist nun aber nicht einheitlich sondern kann je nach Art des Sensibilisierungsfarbstoffs und Emulsionstyp sehr unterschiedlich sein. Es besteht daher nach wie vor das Bedürfnis nach weiteren supersensibilisierenden Verbindungen für den Infrarotbereich. Es würde auch einen erheblichen technischen Fortschritt bedeuten, wenn es gelänge, die Infrarotempfindlichkeit weiter zu steigern. Dann könnte nämlich bei gleicher Lichtleistung des Lasers die Aufzeichnung beschleunigt werden.

Die Aufgabe der vorliegenden Erfindung besteht demnach in der Bereitstellung von photographischen Silberhalogenidemulsionen, die Infrarot-Aufzeichnungsmaterialien mit hoher Empfindlichkeit ergeben. Eine weitere Aufgabe ist die Bereitstellung von Emulsionszusätzen, die supersensibilisierend auf die Infrarotempfindlichkeit von Silberhalogenidmaterialien wirken.

Diese Aufgaben werden gelöst durch eine infrarotsensibilisierte Silberhalogenidemulsion, die als Emulsionszusatz eine aromatische Thiosulfonsäure oder ein Salz einer solchen Säure enthält.

Solche aromatischen Thiosulfonsäuren sind als Zusätze zu Emulsionen für Aufzeichnungsmaterialien für den sichtbaren Spektralbereich zwar bekannt. Sie werden nach ihrer Wirkung in solchen Emulsionen jedoch lediglich als "Klarhalter", d.h. Antischleiermittel bei der Goldsensibilisierung oder zusammen mit aromatischen Sulfinsäuren (DD 7 376; US 2,394,198) beschrieben. In einer neueren japanischen Patentanmeldung (JP 57 176 032; zitiert nach Chem. Abstr. 100:42996) wird auch die Verwendung von Natriumthiotosylat (Verbindung I-2, s.u.) bei der physikalischen Reifung von Emulsionen, die danach mit Mono-, Tri- oder Pentaamethincyaninen für sichtbares Licht sensibilisiert wurden, beschrieben. Auch die EP 2 93 917 beschreibt die Verwendung von Thiosulfonsäuren sowie von deren Salzen und Estern als Klarhalter in Farbfilmemulsionen. Es war jedoch bisher nicht bekannt, daß aromatische Thiosulfonsäuren einen supersensibilisierenden Effekt in infrarotsensibilisierten Emulsionen bewirken. Nachdem sie bisher nur als Antischleiermittel und Stabilisatoren in für sichtbares Licht sensibilisierten Emulsionen beschrieben waren, ist diese Wirkung für den Fachmann überraschend. Weiter wurde festgestellt, daß die erfindungsgemäße Wirkung nur von den Thiosulfonsäuren und ihren Salzen, nicht jedoch von anderen, diesen Verbindungen strukturell verwandten und im Stand der Technik (DE 28 24 082-C2, EP 2 93 917-A2) mit jenen gemeinsam als Klarhalter beschriebenen Substanzen, wie Thiosulfonsäureestern, ausgeht. Auch diese Tatsache war vom Fachmann bei vernünftiger Würdigung des Standes der Technik nicht zu erwarten.

Bevorzugte Thiosulfonsäuren und Salze für die erfindungsgemäßen Emulsionen werden durch die allgemeine Formel (I)
wiedergegeben. Hier bedeuten R einen ggf. auch zweiwertigen Alkyl-, Aryl- oder Aralkylrest mit 0 bis 10 Kohlenstoffatomen und M ein Kation, vorzugsweise Alkalimetall- oder Ammoniumion, sowie n die Zahlen 1 oder 2.

Beispiele für erfindungsgemäße aromatische Thiosulfonsäuren und deren Salze sind

Um die erfindungsgemäße Supersensibilisierung zu erzielen, muß man die Thiosulfonsäuren bzw. ihre Salze in Mengen anwenden, die beträchtlich höher sind, als für die klarhaltende Wirkung im Stand der Technik beschrieben. Im allgemeinen sind Zusätze von 0,1 bis 5 millimol je mol Silberhalogenid ausreichend. Besonders bevorzugt wird der Bereich zwischen 0,2 und 2 millimol je mol Silberhalogenid.

Die erfindungsgemäßen Emulsionen enthalten einen geeigneten Sensibilisierungsfarbstoff zur Sensibilisierung im infraroten Spektralbereich. Im allgemeinen werden hierzu Cyaninfarbstoffe verwendet, die mehr als fünf ggf. substituierte Methingruppen aufweisen (sog. Polymethincyanine). Bevorzugt werden Heptamethincyanine, weil sie für den nahen Infrarotbereich sensibilisieren, der wegen der geringeren thermischen Störstrahlung und der preisgünstig verfügbaren Halbleiterlaser in erster Linie zur Aufzeichnung benutzt wird.

Besonders bevorzugte Sensibilisatoren lassen sich durch die allgemeine Formel (II) wiedergeben.
Hierin bedeuten:
R₁ und R₂, die gleich oder verschieden sein können, jeweils eine Alkylgruppe oder eine substituierte Alkylgruppe;
R₃ und R₄, die gleich oder verschieden sein können, jeweils ein Wasserstoffatom, eine niedere Alkylgruppe, eine niedere Alkoxygruppe, eine Phenylgruppe oder eine Benzylgruppe;
R₅ und R₆ beide jeweils ein Wasserstoffatom oder gemeinsam, miteinander verbunden, eine divalente Alkylengruppe;
R₇ ein Wasserstoffatom, eine niedere Alkylgruppe, eine niedere Alkoxygruppe, eine Phenylgruppe, eine Benzylgruppe oder
worin W₁ und W₂, die gleich oder verschieden sein können, jeweils eine substituierte oder unsubstituierte Alkylgruppe oder eine substituierte oder unsubstituierte Arylgruppe darstellen, mit der Maßgabe, daß W₁ und W₂ miteinander verbunden sein können unter Bildung eines 5gliedrigen oder 6gliedrigen stickstoffhaltigen heterocyclischen Ringes; oder worin R₃ und R₇ miteinander verbunden sein können unter Bildung einer divalenten Alkylengruppe;
Z und Z₁, die gleich oder verschieden sein können, jeweils eine Gruppe von Nichtmetallatomen, die erforderlich ist zur Bildung eines 5gliedrigen oder 6gliedrigen stickstoffhaltigen heterocyclischen Ringes;
X° ein Säureanion; und
m die Zahl 1 oder 2.

Beispiele für geeignete Infrarotsensibilisatoren sind die Verbindungen

Das Silberhalogenid der erfindungsgemäßen Emulsionen kann Silberchlorobromid, Silberbromojodid, Silberchlorojodid oder Silberchlorobromojodid sein. Bevorzugt werden Silberchlorobromide mit einem Chloridanteil von mindestens 70 Molprozent, die auch geringe Anteile Jodid enthalten können, sowie Silberbromojodide mit einem Jodidanteil von höchstens 10 Molprozent. Die Kristallform kann polyedrisch, plättchenförmig, sphärisch oder unregelmäßig sein; die Korngrößenverteilung polydispers oder monodispers. Die Körner können auch eine Kern-Schale-Struktur besitzen. In einer bevorzugten Ausführungsform wird eine monodisperse kubische Emulsion mit einer Korngröße zwischen 0,05 und 1,0 µm verwendet. Methoden zur Herstellung von Emulsionen bestimmter Kornform, Korngröße und Korngrößenverteilung sind dem Fachmann bekannt.

Die chemische Reifung kann mit den bekannten Verfahren der Schwefel-, Edelmetall- oder Reduktionssensibilisierung oder auch mit geeigneten Kombinationen dieser Verfahren erfolgen. Dabei können die erfindungsgemäßen aromatischen Thiosulfonsäuren vor, während oder nach der chemischen Reifung zugesetzt werden. Sind sie während der chemischen Reifung in der Emulsion vorhanden, dann wirken sie auch in der bekannten Weise als Klarhalter.

Die Infrarotsensibilisatoren werden der Emulsion bevorzugt nach der chemischen Reifung oder kurz vor dem Auftragen auf den Schichtträger zugesetzt. Sie können aber, wenn sie hinreichend stabil sind, auch in früheren Stufen der Emulsionsherstellung angewendet werden.

Die Emulsionen und die daraus hergestellten Aufzeichnungsmaterialien können weitere bekannte Mittel zur Einstellung bestimmter Eigenschaften enthalten, beispielsweise Antischleiermittel, Mittel zur Verbesserung der Lagerungsstabilität, Polymerdispersionen (zur Verbesserung der Maßhaltigkeit der Aufzeichnungsmaterialien), Härtungsmittel, Beschichtungshilfsmittel, Mattierungsmittel.

Die erfindungsgemäßen Emulsionen ergeben photographische Aufzeichnungsmaterialien mit überlegener Infrarotempfindlichkeit. Dabei wird die Gradation der Emulsion durch den Zusatz der Thiosulfonsäure nicht wesentlich verändert. Zur Ausführung der Erfindung geeignete Thiosulfonsäuren oder deren Salze sind leicht zugänglich.

Die Erfindung kann bei der Herstellung infrarotempfindlicher photographischer Aufzeichnungsmaterialien, beispielsweise für Aufzeichnungen mit einem abtastenden Laserstrahl in der Reproduktionstechnik oder der medizinischen Diagnostik sowie für die bildmäßige Photographie, angewendet werden.
Die folgenden Ausführungsbeispiele sollen die Erfindung näher erläutern. In diesen Beispielen sind alle Mengen von Emulsionszusätzen auf jeweils 1 mol Silberhalogenid bezogen; die Zugabe erfolgte, wenn nicht anders vermerkt, in gelöster Form.

### Beispiel 1

Eine monodisperse Silberchlorobromidemulsion mit einem Chloridanteil von 70 Molprozent wurde durch pAg-geregelten Zweistrahleinlauf hergestellt. Diese Emulsion wies kubische Körner mit einer Kantenlänge von 0,22 µm auf. Nach dem Entfernen der löslichen Salze durch Flocken und Waschen wurde sie einer kombinierten Schwefel-Gold-Reifung unterzogen. Vor Beginn der chemischen Reifung wurden 133 mg der Verbindung I-1 zugesetzt.
Die Reifung wurde durch Zusatz von 270 mg 4-Hydroxy-6-methyl-1,3,3a,7-tetraazainden beendet. Vor dem Auftragen auf einen mit einer Lichthofschutz-Rückschicht versehenen Polyethylenterephthalat-Schichtträger wurden der Emulsion noch 1,1 g Saponin und 17 mg des Sensibilisators II-2 zugefügt. Gleichzeitig mit der Emulsion wurde eine Gelatine-Schutzschicht, die ein Härtungsmittel und weitere Beschichtungshilfsmittel enthielt, aufgetragen. Das so hergestellte Aufzeichnungsmaterial enthielt auf der Aufzeichnungsseite 2,6 g Silber und 3,8 g Gelatine je m².

Ein Vergleichsversuch wurde nach demselben Verfahren, jedoch ohne Zugabe der Verbindung I-1, durchgeführt.
Das so gewonnene Material wurde in einem Sensitometer mit einer Belichtungszeit von 1 ms durch Interferenzfilter mit Durchlässigkeitsmaxima von 407 und 798 bzw. 830 nm belichtet und in einer mit handelsüblichen Lösungen gefüllten Röntgen-Rollenentwicklungsmaschine bei 34° C Entwicklertemperatur in 90 s Gesamtzeit verarbeitet. Zur Beurteilung der Empfindlichkeit wurde der Kehrwert der für eine Dichte von 1,0 über der Minimaldichte (Schleier + Unterlage) erforderlichen Belichtung ermittelt und auf den Wert 100 für den Vergleichsversuch bezogen. Das Versuchsergebnis ist in Tabelle 1 dargestellt.

### Beispiel 2

Der Versuch nach Beispiel 1 wurde wiederholt wobei jedoch der Versuchs- und der Vergleichsemulsion je 200 mg Nonylphenol-Ethoxylat (10 Mol Ethylenoxid je Mol Phenol) zugegeben wurden. Das Ergebnis ist in Tabelle 2 angegeben.

### Beispiel 3

Der Versuch nach Beispiel 2 wurde wiederholt, wobei alle Proben das Nonylphenol-Ethoxylat enthielten, zusätzlich aber noch ein Polyethylacrylat-Latex mit 30 Gewichtsprozent Feststoffgehalt eingeführt wurde. Die Ergebnisse sind in Tabelle 3 angeführt.

### Beispiel 4

Durch pAg-geregelten Zweistrahleinlauf wurde eine monodisperse Silberchlorobromidemulsion mit 80 Molprozent Chlorid mit kubischen Körnern von 0,23 µm Kantenlänge hergestellt. Dem Fällungsgemisch waren 0,052 mg Rhodium-(III)-chlorid zugegeben worden. Die Emulsion wurde einem Flockungs-Wasch-Prozeß und einer kombinierten Gold-Schwefel-Sensibilisierung unterzogen. Vor der Digestion wurden 140 mg Natriumtoluolsulfinat und gegebenenfalls die Verbindung I-2, danach 400 mg 4-Hydroxy-6-methyl-1,3,3a,7-tetraazainden, 70 mg Benztriazol, 750 mg Natriumoctylphenyldi(oxyethyl)sulfonat, 25 mg des Sensibilisators II-1 und ggf. 65 g der Latex des Beispiels 3 zugesetzt. Die Emulsion wurde gemeinsam mit einer Gelatineschutzschicht auf einen Schichtträger wie in Beispiel 1 aufgetragen. Das so hergestellt Aufzeichnungsmaterial enthielt auf der Aufzeichnungsseite 4,3 g Silber und 3,5 g Gelatine je m².

Das Material wurde wie in Beispiel 1 belichtet und in einer Rollenentwicklungsmaschine für Fotosatzmaterial mit einem handelsüblichen Schnellentwickler vom Hydrochinon-Phenidon-Typ bei 34° C in 120 s Gesamtzeit verarbeitet. Zur Beurteilung der Empfindlichkeit wurde der Kehrwert der für eine Dichte von 3,0 über der Minimaldichte erforderlichen Belichtung ermittelt und bei jeder Wellenlänge auf den Wert 100 für den Vergleichsversuch bezogen. Das Ergebnis ist in Tabelle 4 angegeben.

Die Beispiele 3 und 4 lassen erkennen, daß durch den erfindungsgemäßen Zusatz des aromatischen Thiosulfonats auch in Gegenwart von bekannten supersensibilisierenden Zusätzen die Empfindlichkeit noch weiter erhöht wird.

### Beispiel 5

Es wurden Versuche nach dem Vergleichsversuch aus Beispiel 4 durchgeführt, bei denen die Emulsion mit verschiedenen Sensibilisatoren für den grünen, roten und infraroten Spektralbereich mit und ohne Zusatz von 75 mg der Verbindung I-1 sensibilisiert wurde. Die Empfindlichkeit wurde für jeden Sensibilisator bei 407 nm sowie im Sensibilisierungsmaximum bestimmt. Die Tabelle 5 zeigt die Empfindlichkeiten der die Verbindung I-1 enthaltenden Versuchsfilme auf den Wert 100 für die Filme ohne diese Verbindung mit sonst gleicher Sensibilisierung bezogen.

### Verbindung A

### Verbindung B

### Verbindung C

### Verbindung D

Man erkennt an diesen Ergebnissen, daß die aromatischen Thiosulfonsäuren nur bei infrarotsensibilisierten Emulsionen die Empfindlichkeit steigern, während bei Sensibilisierung im sichtbaren Bereich die Empfindlichkeit durch diese Verbindung in bekannter Weise erniedrigt, bestenfalls stabilisiert wird.

## Patentansprüche (Patentansprüche für folgende(n) Vertragsstaat(en): BE, DE, FR, GB, IT, NL)

1. Für den infraroten Spektralbereich sensibilisierte photographische Silberhalogenidemulsion,
dadurch gekennzeichnet, daß
sie eine aromatische Thiosulfonsäure oder ein Salz einer solchen Säure enthält.

2. Photographische Silberhalogenidemulsion nach Anspruch 1,
dadurch gekennzeichnet, daß
die aromatische Thiosulfonsäure oder deren Salz durch die allgemeine Formel (I) beschrieben wird, worin R einen ein- oder zweiwertigen Alkyl-, Aryl- oder Aralkylrest mit 1 - 10 Kohlenstoffatomen oder Wasserstoff und M ein Kation bedeuten und n 1 oder 2 ist.

3. Photographische Silberhalogenidemulsion nach Anspruch 1 oder 2,
dadurch gekennzeichnet, daß
sie die aromatische Thiosulfonsäure oder deren Salze in einer Menge von 0,2 bis 2 millimol je mol Silberhalogenid enthält.

4. Photographische Silberhalogenidemulsion nach Anspruch 1 bis 3,
dadurch gekennzeichnet, daß
sie einen Heptamethincyaninfarbstoff als Infrarotsensibilisator enthält.

5. Photographische Silberhalogenidemulsion nach Anspruch 4,
dadurch gekennzeichnet, daß
sie einen Sensibilisierungsfarbstoff der allgemeinen Formel enthält,
worin bedeuten:
R₁ und R₂, die gleich oder verschieden sein können, jeweils eine Alkylgruppe oder eine substituierte Alkylgruppe;
R₃ und R₄, die gleich oder verschieden sein können, jeweils ein Wasserstoffatom, eine niedere Alkylgruppe, eine niedere Alkoxygruppe, eine Phenylgruppe oder eine Benzylgruppe;
R₅ und R₆ beide jeweils ein Wasserstoffatom oder gemeinsam, miteinander verbunden, eine divalente Alkylengruppe;
R₇ ein Wasserstoffatom, eine niedere Alkylgruppe, eine niedere Alkoxygruppe, eine Phenylgruppe, eine Benzylgruppe oder worin W₁ und W₂, die gleich oder verschieden sein können, jeweils eine substituierte oder unsubstituierte Alkylgruppe oder eine substituierte oder unsubstituierte Arylgruppe darstellen, mit der Maßgabe, daß W₁ und W₂ miteinander verbunden sein können unter Bildung eines 5gliedrigen oder 6gliedrigen stickstoffhaltigen heterocyclischen Ringes; oder worin
R₃ und R₇ miteinander verbunden sein können unter Bildung einer divalenten Alkylengruppe;
Z und Z₁, die gleich oder verschieden sein können, jeweils eine Gruppe von Nichtmetallatomen, die erforderlich ist zur Bildung eines 5gliedrigen oder 6gliedrigen stickstoffhaltigen heterocyclischen Ringes;
X⁻ ein Säureanion; und
m die Zahl 1 oder 2.

6. Photographische Silberhalogenidemulsion nach Anspruch 1 bis 5,
dadurch gekennzeichnet, daß
das Silberhalogenid zu mindestens 70 Molprozent aus Silberchlorid besteht.

7. Photographische Silberhalogenidemulsion nach Anspruch 1 bis 6,
dadurch gekennzeichnet, daß
die aromatische Thiosulfonsäure p-Toluolthiosulfonsäure ist.

8. Photographische Silberhalogenidemulsion nach Anspruch 1 bis 7,
dadurch gekennzeichnet, daß
das Silberhalogenid in Form von kubischen Kristallen einheitlicher Größe vorliegt.

9. Verfahren zur Herstellung einer infrarotsensibilisierten photographischen Silberhalogenidemulsion,
dadurch gekennzeichnet, daß
vor Beginn der chemischen Reifung eine aromatische Thiosulfonsäure oder ein Salz einer solchen Säure zugesetzt wird.

10. Verwendung einer photographischen Silberhalogenidemulsion nach einem der Ansprüche 1 - 8 zur Herstellung eines infrarotempfindlichen Aufzeichnungsmaterials.

## Patentansprüche (Patentansprüche für folgende(n) Vertragsstaat(en): ES)

1. Verfahren zur Herstellung einer für den infraroten Spektralbereich sensibilisierten photographischen Silberhalogenidemulsion,
dadurch gekennzeichnet, daß
der Emulsion eine aromatische Thiosulfonsäure oder ein Salz einer solchen Säure zugesetzt wird.

2. Verfahren nach Anspruch 1,
dadurch gekennzeichnet, daß
die aromatische Thiosulfonsäure oder deren Salz durch die allgemeine Formel (I) beschrieben wird, worin R einen ein- oder zweiwertigen Alkyl-, Aryl- oder Aralkylrest mit 1-10 Kohlenstoffatomen oder Wasserstoff und M ein Kation bedeuten und n 1 oder 2 ist.

3. Verfahren nach Anspruch 1 oder 2,
dadurch gekennzeichnet, daß
die aromatische Thiosulfonsäure oder deren Salz in einer Menge von 0,2 bis 2 millimol je mol Silberhalogenid zugesetzt wird.

4. Verfahren nach Anspruch 1 bis 3
dadurch gekennzeichnet, daß
die Emulsion einen Heptamethincyaninfarbstoff als Infrarotsensibilisator enthält.

5. Verfahren nach Anspruch 4,
dadurch gekennzeichnet, daß
der Heptamethincyaninfarbstoff die allgemeine Formel hat,
worin bedeuten:
R₁ und R₂, die gleich oder verschieden sein können, jeweils eine Alkylgruppe oder eine substituierte Alkylgruppe;
R₃ und R₄, die gleich oder verschieden sein können, jeweils ein Wasserstoffatom, eine niedere Alkylgruppe, eine niedere Alkoxygruppe, eine Phenylgruppe oder eine Benzylgruppe;
R₅ und R₆ beide jeweils ein Wasserstoffatom oder gemeinsam, miteinander verbunden, eine divalente Alkylengruppe;
R₇ ein Wasserstoffatom, eine niedere Alkylgruppe, eine niedere Alkoxygruppe, eine Phenylgruppe, eine Benzylgruppe oder worin W₁ und W₂, die gleich oder verschieden sein können, jeweils eine substituierte oder unsubstituierte Alkylgruppe oder eine substituierte oder unsubstituierte Arylgruppe darstellen, mit der Maßgabe daß W₁ und W₂ miteinander verbunden sein können unter Bildung eines 5gliedrigen oder 6gliedrigen stickstoffhaltigen heterocyclischen Ringes; oder worin
R₃ und R₇ miteinander verbunden sein können unter Bildung einer divalenten Alkylengruppe;
Z und Z₁, die gleich oder verschieden sein können, jeweils eine Gruppe von Nichtmetallatomen, die erforderlich ist zur Bildung eines 5gliedrigen oder 6gliedrigen stickstoffhaltigen heterocyclischen Ringes ;
X⁻ ein Säureanion; und
m die Zahl 1 oder 2.

6. Verfahren nach Anspruch 1 bis 5,
dadurch gekennzeichnet, daß
das Silberhalogenid der Emulsion zu mindestens 70 Molprozent aus Silberchlorid besteht.

7. Verfahren nach Anspruch 1 bis 6,
dadurch gekennzeichnet, daß
die aromatische Thiosulfonsäure p-Toluolthiosulfonsäure ist.

8. Verfahren nach Anspruch 1 bis 7,
dadurch gekennzeichnet, daß
das Silberhalogenid in Form von kubischen Kristallen einheitlicher Größe vorliegt.

9. Verfahren nach Anspruch 1 bis 8,
dadurch gekennzeichnet, daß
die aromatische Thiosulfonsäure oder das Salz dieser Säure der Emulsion vor Beginn der chemischen Reifung zugesetzt wird.

10. Verwendung einer nach dem Verfahren nach Anspruch 1-9 hergestellten photographischen Silberhalogenidemulsion zur Herstellung eines infrarotempfindlichen Aufzeichnungsmaterials.

11. Für den infraroten Spektralbereich sensibilisierte photographische Silberhalogenidemulsion,
dadurch gekennzeichnet, daß
sie eine aromatische Thiosulfonsäure oder ein Salz einer solchen Säure enthält.

## Claims (Claims for the following Contracting State(s): BE, DE, FR, GB, IT, NL)

1. A photographic silver halide emulsion sensitized for the infrared spectral region,
characterized in that
it contains an aromatic thiosulfonic acid or a salt of such acid.

2. A photographic emulsion according to claim 1,
characterized in that
the aromatic thiosulfonic acid or its salt is represented by the general formula (I) wherein R is a mono- or divalent alkyl, aryl, or aralkyl radical having 1 to 10 carbon atoms, or hydrogen, and M is a cation, and n is 1 or 2.

3. A photographic silver halide emulsion according to claim 1 or 2,
characterized in that
it contains the aromatic thiosulfonic acid or its salt in an amount of 0,2 to 2 millimol per mol of silver halide.

4. A photographic silver halide emulsion according to claim 1 to 3,
characterized in that
it contains as infrared sensitizer a heptamethine cyanine dye.

5. A photographic silver halide emulsion according to claim 4,
characterized in that
it contains a sensitizing dye of the general formula wherein
R₁ and R₂, which can be identical or different, signify respectively an alkyl group or a substituted alkyl group;
R₃ and R₄, which can be identical or different, signify respectively a hydrogen atom, a lower alkyl group, a lower alkoxy group, a phenyl group, or a benzyl group;
R₅ and R₆ both signify respectively a hydrogen atom, or jointly, being linked together, a divalent alkylene group;
R₇ signifies a hydrogen atom, a lower alkyl group, a lower alkoxy group, a phenyl group, a benzyl group, or wherein W₁ and W₂, which can be identical or different, represent respectively a substituted or unsubstituted alkyl group or a substituted or unsubstituted aryl group, with the proviso that W₁ and W₂ may be linked together forming a 5 or 6 membered heterocyclic ring containing nitrogen; or wherein
R₃ and R₇ may be linked together forming a divalent alkylene group;
Z and Z₁, which can be identical or different, signify respectively a group of non-metallic atoms required to form a 5 or 6 membered, nitrogen-containing heterocyclic ring;
X⁻ signifies an acid anion; and
m signifies the number 1 or 2.

6. A photographic silver halide emulsion according to claim 1 to 5,
characterized in that
the silver halide consists to at least 70 mole percent of silver chloride.

7. A photographic silver halide emulsion according to claim 1 to 6,
characterized in that
the aromatic thiosulfonic acid is p-toluene thiosulfonic acid.

8. A photographic silver halide emulsion according to claim 1 to 7,
characterized in that
the silver halide is present in the form of cubic grains of uniform size.

9. A process for preparing an infrared sensitized photographic silver halide emulsion,
characterized in that
an aromatic thiosulfonic acid or a salt of such acid is added before the start of the chemical ripening.

10. Use of a photographic silver halide emulsion according to one out of claims 1 to 8 for preparation of an infrared sensitive recording material.

## Claims (Claims for the following Contracting State(s): ES)

1. A method for preparation of a photographic silver halide emulsion sensitized for the infrared spectral region,
characterized in that
an aromatic thiosulfonic acid or a salt of such acid is added to the emulsion.

2. A method according to claim 1,
characterized in that
the aromatic thiosulfonic acid or its salt is represented by the general formula (I) wherein R is a mono- or divalent alkyl, aryl, or aralkyl radical having 1 to 10 carbon atoms, or hydrogen, and M is a cation, and n is 1 or 2.

3. A method according to claim 1 or 2,
characterized in that
the aromatic thiosulfonic acid or its salt is added in an amount of 0,2 to 2 millimol per mol of silver halide.

4. A method according to claim 1 to 3,
characterized in that
the emulsion contains a heptamethine cyanine dye as infrared sensitizer.

5. A method according to claim 4,
characterized in that
the heptamethine cyanine has the general formula wherein
R₁ and R₂, which can be identical or different, signify respectively an alkyl group or a substituted alkyl group;
R₃ and R₄, which can be identical or different, signify respectively a hydrogen atom, a lower alkyl group, a lower alkoxy group, a phenyl group, or a benzyl group;
R₅ and R₆ both signify respectively a hydrogen atom, or jointly, being linked together, a divalent alkylene group;
R₇ signifies a hydrogen atom, a lower alkyl group, a lower alkoxy group, a phenyl group, a benzyl group, or wherein W₁ and W₂, which can be identical or different, represent respectively a substituted or unsubstituted alkyl group or a substituted or unsubstituted aryl group, with the proviso that W₁ and W₂ may be linked together forming a 5 or 6 membered heterocyclic ring containing nitrogen; or wherein
R₃ and R₇ may be linked together forming a divalent alkylene group;
Z and Z₁, which can be identical or different, signify respectively a group of non-metallic atoms required to form a 5 or 6 membered, nitrogen-containing heterocyclic ring;
X⁻ signifies an acid anion; and
m signifies the number 1 or 2.

6. A method according to claim 1 to 5,
characterized in that
the silver halide consists to at least 70 mole percent of silver chloride.

7. A method according to claim 1 to 6,
characterized in that
the aromatic thiosulfonic acid is p-toluene thiosulfonic acid.

8. A method according to claim 1 to 7,
characterized in that
the silver halide is present in the form of cubic grains of uniform size.

9. A method according to claim 1 to 8,
characterized in that
the aromatic thiosulfonic acid or the salt of such acid is added to the emulsion before the start of the chemical ripening.

10. Use of a photographic silver halide emulsion prepared by the method according to claim 1 to 9 for preparation of an infrared sensitive recording material.

11. A photographic silver halide emulsion sensitized for the infrared spectral region,
characterized in that
it contains an aromatic thiosulfonic acid or a salt of such acid.

## Revendications (Revendications pour l'(les) Etat(s) contractant(s) suivant(s): BE, DE, FR, GB, IT, NL)

1. Emulsion photographique à base d'halogénure d'argent, présentant une sensibilité dans le domaine spectral de l'infrarouge, caractérisée en ce qu'elle contient un acide thiosulfonique aromatique, ou un de ses sels.

2. Emulsion photographique à base d'halogénure d'argent selon la revendication 1, caractérisée en ce que l'acide thiosulfonique aromatique, ou un de ses sels, présente la formule générale: dans laquelle:
R représente un radical alkyle, aryle ou aralkyle, mono- ou divalent, ayant de 1 à 10 atomes de carbone, ou un atome d'hydrogène;
M est un cation; et
n est égal à 1 ou 2.

3. Emulsion photographique à base d'halogénure d'argent selon la revendication 1 ou 2, caractérisée en ce qu'elle contient l'acide thiosulfonique aromatique, ou un de ses sels, en une quantité de 0,2 à 2 mmoles par mole d'halogénure d'argent.

4. Emulsion photographique à base d'halogénure d'argent selon l'une des revendications 1 à 3, caractérisée en ce qu'elle contient un pigment heptaméthinecyanine en tant que sensibilisateur à infrarouge.

5. Emulsion photographique à base d'halogénure d'argent selon la revendication 4, caractérisée en ce qu'elle contient un pigment sensibilisateur de formule: dans laquelle:
R₁ et R₂, identiques ou différents, représentent un groupe alkyle ou alkyle substitué;
R₃ et R₄, identiques ou différents, représentent un atome d'hydrogène, un groupe alkyle inférieur, alcoxy inférieur, phényle ou benzyle;
R₅ et R₆ représentent chacun un atome d'hydrogène, ou forment ensemble un groupe alkylène divalent;
R₇ représente un atome d'hydrogène, un groupe alkyle inférieur, alcoxy inférieur, phényle, benzyle ou groupe:
dans lequel:
W₁ et W₂, identiques ou différents, représentent un groupe alkyle substitué ou non substitué ou un groupe aryle non substitué, ou W₁ et W₂ peuvent être liés pour former un groupe hétérocyclique azoté consistant en 5 ou 6 atomes; ou
R₃ et R₇ peuvent être liés et former un groupe alkylène divalent;
Z et Z₁, identiques ou différents, représentent un groupe d'atomes non-métalliques, qui sont nécessaires pour former un groupe hétérocyclique azoté consistant en 5 ou 6 atomes;
X⁻ représente un anion acide; et
m est égal à 1 ou 2.

6. Emulsion photographique à base d'halogénure d'argent selon les revendications 1 à 5, caractérisée en ce que l'halogénure d'argent consiste en hauteur d'au moins 70% molaire de chlorure d'argent.

7. Emulsion photographique à base d'halogénure d'argent selon les revendications 1 à 6, caractérisée en ce que l'acide thiosulfonique aromatique est l'acide p-toluylthiosulfonique.

8. Emulsion photographique à base d'halogénure d'argent selon les revendications 1 à 7, caractérisée en ce que l'halogénure d'argent se présente sous forme d'unités homogènes cristallines cubiques.

9. Procédé de préparation d'une émulsion photographique à base d'halogénure d'argent à laquelle est conférée une sensibilité dans le domaine de l'infrarouge, caractérisée en ce que, avant de début de la maturation, est ajouté un acide thiosulfonique aromatique ou un de ses sels.

10. Utilisation d'une émulsion photographique à base d'halogénure d'argent selon une quelconque des revendications 1 à 8, pour la préparation d'un matériau d'enregistrement sensible dans le domaine de l'infrarouge.

## Revendications (Revendications pour l'(les) Etat(s) contractant(s) suivant(s): ES)

1. Procédé de préparation d'une émulsion photographique à base d'halogénure d'argent, présentant une sensibilité dans le domaine spectral de l'infrarouge, caractérisé en ce que l'émulsion contient un acide thiosulfonique aromatique, ou un de ses sels.

2. Procédé selon la revendication 1, caractérisé en ce que l'acide thiosulfonique aromatique, ou un de ses sels, présente la formule générale: dans laquelle:
R représente un radical alkyle, aryle ou aralkyle, mono- ou divalent, ayant de 1 à 10 atomes de carbone, ou un atome d'hydrogène;
M est un cation; et
n est égal à 1 ou 2.

3. Procédé selon la revendication 1 ou 2, caractérisé en ce que l'émulsion contient l'acide thiosulfonique aromatique, ou un de ses sels, en une quantité de 0,2 à 2 mmoles par mole d'halogénure d'argent.

4. Procédé selon l'une des revendications 1 à 3, caractérisé en ce que l'émulsion contient un pigment heptaméthinecyanine en tant que sensibilisateur à infrarouge.

5. Procédé selon la revendication 4, caractérisé en ce que le pigment heptaméthinecyanine présente la formule: dans laquelle:
R₁ et R₂, identiques ou différents, représentent un groupe alkyle ou alkyle substitué;
R₃ et R₄, identiques ou différents, représentent un atome d'hydrogène, un groupe alkyle inférieur, alcoxy inférieur, phényle ou benzyle;
R₅ et R₆ représentent chacun un atome d'hydrogène, ou forment ensemble un groupe alkylène divalent;
R₇ représente un atome d'hydrogène, un groupe alkyle inférieur, alcoxy inférieur, phényle, benzyle ou groupe:
dans lequel:
W₁ et W₂, identiques ou différents, représentent un groupe alkyle substitué ou non substitué ou un groupe aryle non substitué, ou W₁ et W₂ peuvent être liés pour former un groupe hétérocyclique azoté consistant en 5 ou 6 atomes; ou
R₃ et R₇ peuvent être liés et former un groupe alkylène divalent;
Z et Z₁, identiques ou différents, représentent un groupe d'atomes non-métalliques qui sont nécessaires pour former un groupe hétérocyclique azoté consistant en 5 ou 6 atomes;
X⁻ représente un anion acide; et
m est égal à 1 ou 2.

6. Procédé selon l'une des revendications 1 à 5, caractérisé en ce que l'halogénure d'argent de l'émulsion consiste en hauteur d'au moins 70% molaire de chlorure d'argent.

7. Procédé selon les revendications 1 à 6, caractérisé en ce que l'acide thiosulfonique aromatique est l'acide p-toluylthiosulfonique.

8. Procédé selon les revendications 1 à 7, caractérisé en ce que l'halogénure d'argent se présente sous forme d'unités homogènes cristallines cubiques.

9. Procédé selon les revendications 1 à 8, caractérisé en ce que, avant le début de la maturation, est ajouté un acide thiosulfonique aromatique ou un de ses sels.

10. Utilisation d'une émulsion photographique à base d'halogénure d'argent obtenue par le procédé selon les revendications 1 à 9, pour la préparation d'un matériau d'enregistrement sensible dans le domaine de l'infrarouge.

11. Emulsion photographique à base d'halogénure d'argent, présentant une sensibilité dans le domaine spectral de l'infrarouge, caractérisée en ce qu'elle contient un acide thiosulfonique aromatique, ou un de ses sels.
